# EUROPÄISCHE PATENTSCHRIFT

(11) **EP 1 231 024 B1**
(45) Veröffentlichungstag und Bekanntmachung des Hinweises auf die Patenterteilung: **27.04.2005**
(21) Anmeldenummer: 02001464.3
(22) Anmeldetag: 22.01.2002
(51) Int. Cl.: B24D 13/16, B24D 9/08

(54) **Tragteller für Fächerschleifscheibe und Fächerschleifscheibe**
Carrier plate for flap grinding wheel and flap grinding wheel
Disque support pour meule à lamelles et meule à lamelles

(30) Priorität: 12.02.2001 DE 10106631
(43) Veröffentlichungstag der Anmeldung: 14.08.2002
(73) Patentinhaber: August Rüggeberg GmbH & Co, D-51709 Marienheide (DE); P-D Glasseiden GmbH Oschatz, 04758 Oschatz (DE)
(72) Erfinder: Stuckenholz, Bernd, Dr., 51674 Wiehl (DE); Trompelt, Bernd, 08451 Crimmitschau (DE); Preissler, Bernd, 04758 Oschatz (DE); Gross, Gisela, 04758 Oschatz (DE)
(74) Vertreter: Rau, Manfred, Dr. Dipl.-Ing.

(56) Entgegenhaltungen:
- WO-A-00/78506
- DE-U- 7 710 651
- DE-U- 20 006 127
- DE-U- 29 510 727
- US-A- 5 752 876

## Beschreibung

Die Erfindung betrifft einen Tragteller für eine Fächerschleifscheibe und eine Fächerschleifscheibe mit einem solchen Tragteller.

Fächerschleifscheiben bestehen aus einem Tragteller und auf diesem angebrachten Schleiflamellen. Die Schleiflamellen, die beim Arbeitseinsatz den eigentlichen Materialabtrag bringen, bestehen üblicherweise aus handelsüblichen Schleifmitteln auf Baumwoll- oder Polyesterunterlage. Die Schleiflamellen werden in der Regel mit einem Epoxydharzkleber auf dem Tragteller fixiert. Der Tragteller dient dazu, die Schleiflamellen in Rotation zu versetzen und den für den Schleifprozeß notwendigen Druck von der Bedienungsperson über die Antriebsmaschine auf die Schleiflamellen und somit auf das zu bearbeitende Werkstück zu übertragen. Für das Schleifergebnis ist der Tragteller somit nur mittelbar von Bedeutung. Eine weitere wichtige Funktion des Tragtellers ist die Gewährleistung der erforderlichen Sicherheit der Fächerschleifscheibe gegen Fliehkraftbruch. Fächerschleifscheiben werden in der Regel mit einer Umfangsgeschwindigkeit von 50 m/s bis 80 m/s betrieben. Die hierbei auftretenden erheblichen mechanischen Spannungen im Tragteller machen die Verwendung eines Materials mit hoher Festigkeit erforderlich.

Weiterhin ist es bekannt, Tragteller als glasfaserverstärkte Phenolharzkörper auszubilden. Insbesondere wenn ein derartiger Tragteller eine Vielzahl von Textilglas-Geweben aufweist, sind die Herstellungskosten sehr hoch. Es werden fünf und mehr und sogar zwölf und mehr Lagen Textilglas-Gewebe eingesetzt, um die Sicherheit gegen Fliehkraftbruch zu gewährleisten.

Um die Sicherheit der Werkzeuge gegen Fliehkraftbruch zu erreichen, ist insbesondere die Biegesteifigkeit der Tragteller von entscheidender Bedeutung. Bei Fliehkraftbelastung biegt sich der Tragteller bedingt durch das auf ihm lastende Gewicht der Schleiflamellen durch, wodurch der Klebstoff sehr stark mechanisch belastet wird, was schließlich zum Abreißen der Lamellen führt.

Um die geforderte Biegesteifigkeit des Tragtellers zu erreichen muß nach dem derzeitigen Erkenntnisstand die Anzahl der Glasgewebe ausreichend hoch gewählt werden. Die erforderliche Zahl von Gewebelagen richtet sich somit nach dem Gesamtgewicht der Schleiflamellen, die auf dem Tragteller befestigt sind. Gleichzeitig ist aber die Anzahl der Schleiflamellen direkt proportional zur Standzeit des Werkzeugs. Werkzeuge mit hoher Standzeit müssen somit zwangsläufig mit einer Vielzahl von Gewebelagen, z.B. zwölf Lagen, gefertigt werden, um die geforderten Sicherheitswerte einhalten zu können.

Aus DE 295 10 727 U1 ist ein Tragteller bekannt, der vorzugsweise aus drei Lagen aus einem Glasfasergewebe .besteht, das in eine Harzmatrix aus Phenol-Formaldehyd eingebettet ist. Dieser bekannte Tragteller verfüllt nicht die vorstehend geschilderten Anforderungen.

Aus US 5,752,876 A ist ein ähnlicher Tragteller bekannt.

Aus DE 77 10 651 U ist ein flexibler Schleifteller mit einem dreilagigen Tragkörper bekannt, bei dem zwischen zwei phenolhärzgetränkten Glasfasergewebeschichten eine Schicht aus einem phenol-harzgetränkten Baumwollgewebe angeordnet ist, wobei insbesondere die harzgetränkte Baumwollgewebeschicht der Geräuschdämpfung des Schleiftellers dient.

Der Erfindung liegt die Aufgabe zugrunde, einen Tragteller für eine Fächerschleifscheibe so auszugestalten, daß der Tragteller bei Beibehaltung einer hohen Sicherheit gegen Fliehkraftbruch besonders kostengünstig herstellbar ist, und eine Fächerschleifscheibe mit einem derartigen Tragteller zu schaffen.

Diese Aufgabe wird durch die Merkmale des Anspruches 1 gelöst. Nach der Erfindung wird nur in der oberen und der unteren Decklage ein verhältnismäßig teures Textilglas-Gewebe eingesetzt, während zwischen diesen beiden Decklagen eine einfache Mittellage als Füllmittel eingesetzt wird, die durch ein Faser-Vlies gebildet ist. Bei der Belastung des Tragtellers im Schleifeinsatz treten neben der Beanspruchung durch Fliehkraft auch mechanische Spannungen infolge einer Durchbiegung des Tragtellers in Richtung seiner Achse auf. Die größten Biegespannungen treten bei Belastungen in den Oberflächenbereichen auf, während der mittlere Bereich bei Biegebelastung annähernd spannungsfrei bleibt. Die Decklagen aus Textilglas-Gewebe sind höher belastbar als die Mittellage, die aus einem Faser-Vlies besteht. Der erfindungsgemäße Tragteller weist also nur insgesamt drei Lagen auf, von denen nur die beiden äußeren Decklagen aus verhältnismäßig kostenaufwendigen Geweben bestehen, während die Mittellage aus einem verhältnismäßig kostengünstigen Faser-Vlies aus Füllmaterial besteht. Die Aufgabe der Mittellage besteht also primär darin, möglichst viel Abstand zwischen den beiden Decklagen zu schaffen, die eine sehr viel höhere Zugfestigkeit aufweisen als die Mittellage. In der Regel ist daher die Mittellage dicker als die Decklagen.

Die unter Verwendung eines solchen Tragtellers hergestellte Fächerschleifscheibe weist im übrigen den üblichen Aufbau auf.

Weitere Vorteile, Merkmale und Einzelheiten der Erfindung ergeben sich aus der nachfolgenden Beschreibung von Ausführungsbeispielen anhand der Zeichnung. Es zeigt
- Fig. 1: eine Fächerschleifscheibe im Mittel-Querschnitt,
- Fig. 2: eine Draufsicht auf ein Textilglas-Gewebe und
- Fig. 3: den Zuschnitt für einen Tragteller mit Decklagen aus Textilglas-Gewebe in Explosionsdarstellung.

Wie aus Fig. 1 erkennbar ist, besteht eine Fächerschleifscheibe in ihrem grundsätzlichen bekannten Aufbau aus einem Tragteller 1 und aus Schleiflamellen 2. Der Tragteller 1 ist kreisringförmig ausgebildet und weist eine Mittel-Längs-Achse 3 auf. Konzentrisch zur Achse 3 ist er mit einer Öffnung 4 zur Aufnahme auf der Antriebswelle einer Antriebsmaschine versehen. Der Tragteller 1 weist weiterhin einen äußeren ringförmigen Randbereich 5 auf, auf dem die Schleiflamellen 2 in der üblichen Weise einander überlappend mittels nicht dargestellten Klebstoffs befestigt sind. Wie ebenfalls aus Fig. 1 hervorgeht, besteht der Tragteller 1 wiederum aus einer oberen Decklage 6, einer Mittellage 7 und einer unteren Decklage 8.

Die obere Decklage 6 und die untere Decklage 8 bestehen aus einem Textilglas-Gewebe 9, wie es in Fig. 2 dargestellt ist. Ein Textilglas-Gewebe 9 besteht aus parallel zueinander verlaufenden Kettfäden 11 und ebenfalls parallel zueinander und senkrecht zu den Kettfäden 11 verlaufenden Schußfäden 12. Beim Textilglas-Gewebe 9 in der dargestellten Leinwandbindung sind die Schußfäden 12 immer abwechselnd über und unter benachbarten Kettfäden 11 hindurchgeführt sind, wie es anschaulich in Fig. 2 dargestellt ist. Naturgemäß kann auch eine andere Bindung als die Leinwandbindung verwendet werden. Grundsätzlich bestehen Gewebe 9 aus zwei Fadensystemen von Kettfäden 11 und Schußfäden 12, die in einer vorgegebenen Bindungsart rechtwinklig miteinander verkreuzt sind.

Die Kettfäden 11 und die Schußfäden 12 können aus Glasfasern bestehen, die zu Garnen oder Zwirnen vorverarbeitet sind. Aus Kostengründen werden sie zweckmäßigerweise aber aus Rovings bestehen. Rovings sind im Grundsatz eine Vielzahl annähernd parallel zusammengefaßter Textilglas-Filamente mit einer vorgegebenen untereinander weitgehend gleichen Strangfeinheit.

Die Mittellage 7 besteht aus einem Faser-Vlies. Als Fasermaterial kommen sowohl Naturfasern, z.B. Hanf oder Sisal, als auch synthetische organische Fasern, wie z.B. Polyester oder Polypropylen, oder Textilglas-Fasern in Betracht.

Fig. 3 zeigt in Explosionsdarstellung einen Zuschnitt 15 für die obere Decklage 6, einen Zuschnitt 16 für die Mittellage 7 und einen Zuschnitt 17 für die untere Decklage 8. Alle Zuschnitte 15 bis 17 weisen bereits die Öffnung 4 auf, sind aber noch eben. Für die obere Decklage 6 und für die untere Decklage 8 wird ein Textilglas-Gewebe 9 eingesetzt.

Die Herstellung eines Tragtellers 1 geht folgendermaßen vor sich:

Die Textilglas-Gewebe 9 und das Faser-Vlies werden hergestellt und so zusammengeführt, daß ein Textilglas-Gewebe 9 jeweils als obere Decklage 6 und als untere Decklage 8 die Mittellage 7 zwischen sich aufnehmen. Diese drei zusammengeführten Lagen 6 bis 8 können aus Gründen der Transportsicherung mittels Fäden miteinander vernäht werden. Dieser Lagen-Verbund oder auch die einzelnen Lagen werden mittels Phenolharz imprägniert. Anschließend werden hieraus die Zuschnitte gestanzt.

Dieses Paket von oberer Decklage 6, Mittellage 7 und unterer Decklage 8 wird verpreßt und unter Druck und Temperatureinwirkung ausgehärtet, so daß anschließend der glasfaserverstärkte Phenolharz-Tragteller 1 gebildet wird, der dann noch in der üblichen Weise zu einer Fächerschleifscheibe weiterverarbeitet wird.

## Patentansprüche

1. Tragteller für eine Fächerschleifscheibe,
bestehend aus einem dreilagigen glasfaserverstärkten Phenolharz-Körper,
der aus
einer oberen Decklage (6) aus einem Textilglas-Gewebe (9),
einer Mittellage (7) aus einem Faser-Vlies und
einer unteren Decklage (8) aus einem Textilglas-Gewebe (9) besteht,
wobei die obere Decklage (6) und die untere Decklage (8) eine höhere Zugfestigkeit als die Mittellage (7) aufweisen.

2. Tragteller nach Anspruch 1, **dadurch gekennzeichnet,**
**daß** die Mittellage (7) aus Naturfasern besteht.

3. Tragteller nach Anspruch 1, **dadurch gekennzeichnet,**
**daß** die Mittellage (7) aus synthetischen organischen Fasern besteht.

4. Tragteller nach einem der Ansprüche 1 bis 3, **dadurch gekennzeichnet,**
**daß** die obere Decklage (6), die Mittellage (7) und die untere Decklage (8) miteinander vernäht sind.

5. Tragteller nach einem der Ansprüche 1 bis 4, **dadurch gekennzeichnet,**
**daß** das Textilglas-Gewebe (9) aus Kettfäden (11) und Schußfäden (12) gebildet sind, die aus Glasfaser-Rovings bestehen.

6. Tragteller nach einem der Ansprüche 1 bis 5, **dadurch gekennzeichnet,**
**daß** die Mittellage (7) dicker ist als die obere Decklage (6) und die untere Decklage (8).

7. Fächerschleifscheibe mit einem Tragteller (1) und mit auf dem Tragteller (1) fixierten Schleiflamellen (2),
**dadurch gekennzeichnet,**
**daß** der Tragteller (1) nach einem der Ansprüche 1 bis 6 ausgebildet ist.

## Claims

1. A supporting disk for a surface grinding wheel, comprising
a three-layer glass-fiber reinforced phenolic resin body comprising
an upper covering layer (6) of a textile glass fabric (9);
an intermediate layer (7) of a fiber fleece; and
a lower covering layer (8) of a textile glass fabric (9),
wherein the upper covering layer (6) and the lower covering layer (8) have a higher tensile strength than the intermediate layer (7).

2. A supporting disk according to claim 1, **characterized**
**in that** the intermediate layer (7) is comprised of natural fibers.

3. A supporting disk according to claim 1, **characterized**
**in that** the intermediate layer (7) is comprised of synthetic organic fibers.

4. A supporting disk according to one of claims 1 to 3, **characterized**
**in that** the upper covering layer (6), the intermediate layer (7) and the lower covering layer (8) are sewn together.

5. A supporting disk according to one of claims 1 to 4, **characterized**
**in that** the textile glass fabric (9) and the glass-yarn layer (10) are comprised of warp threads (11) and weft threads (12) which are glass-fiber rovings.

6. A supporting disk according to one of claims 1 to 5, **characterized**
**in that** the intermediate layer (7) is thicker than the upper covering layer (6) and the lower covering layer (8).

7. A surface grinding wheel comprising a supporting disk (1) and abrasive laminas (2) fixed to the supporting disk (1), **characterized**
**in that** the supporting disk (1) is configured according to one of claims 1 to

## Revendications

1. Disque support pour une meule en éventail, constitué d'un corps de résine phénolique, renforcé de fibres, tricouches, qui se compose d'une couche de couverture (6) constituée d'un tissu en verre textile (9), d'une couche médiane (7) constituée d'un voile de fibres et d'une couche de couverture inférieure (8) constituée d'un tissu en verre textile (9), la couche de couverture supérieure (6) et la couche de couverture inférieure (8) présentant une résistance à la traction supérieure à la couche médiane (7).

2. Disque support selon la revendication 1, **caractérisé en ce que** la couche médiane (7) se compose de fibres naturelles.

3. Disque support selon la revendication 1, **caractérisé en ce que** la couche médiane (7) se compose de fibres organiques synthétiques.

4. Disque support selon l'une des revendications 1 à 3, **caractérisé en ce que** la couche de couverture supérieure (6), la couche médiane(7) et la couche de couverture inférieure (8) sont cousues ensemble.

5. Disque support selon l'une des revendications 1 à 4, **caractérisé en ce que** le tissu en verre textile (9) est formé à partir de fils de chaîne (11) et de fils de trame (12) qui se composent de stratifils de verre textile en fibres de verre.

6. Disque support selon l'une des revendications 1 à 5, **caractérisé en ce que** la couche médiane (7) est plus épaisse que la couche de couverture supérieure (6) et la couche de couverture inférieure (8).

7. Meule en éventail avec un disque support (1) et avec des lamelles abrasives (2) fixées sur le disque support (1), **caractérisée en ce que** le disque support (1) est conçu selon l'une des revendications 1 à 6.
